# FASCICULE DE BREVET EUROPEEN

(11) **EP 2 393 979 B1**
(45) Date de publication et mention de la délivrance du brevet: **16.01.2013**
(21) Numéro de dépôt: 10707070.8
(22) Date de dépôt: 04.02.2010
(51) Int. Cl.: D06P 1/44, D06Q 1/10

(54) **TOILE POUR LA DÉSTRUCTURATION DE LA LUMIÈRE**
LEINWAND FÜR LICHTBRECHUNG
CANVAS FOR BREAKING DOWN LIGHT

(30) Priorité: 04.02.2009 FR 0900467
(43) Date de publication de la demande: 14.12.2011
(73) Titulaire: D'Arras, Thierry, 95410 Groslay (FR); Paoli, Albert, 95300 Pontoise (FR)
(72) Inventeur: D'Arras, Thierry, 95410 Groslay (FR); Paoli, Albert, 95300 Pontoise (FR)
(74) Mandataire: Oudin, Stéphane
(86) Numéro de dépôt international: PCT/FR2010/000082
(87) Numéro de publication internationale: WO 2010/089477

(56) Documents cités:
- EP-A1- 0 955 404
- WO-A2-2004/035911
- US-A- 6 159 875

## Description

La présente invention concerne une toile comprenant un support et une couche de déstructuration de la lumière caractérisé en ce que ladite couche comprend de la nacre. La présente invention concerne également les procédés permettant de produire ladite toile ainsi que l'utilisation de ladite toile pour produire des toiles de stores.

Des toiles sont couramment utilisées pour protéger les individus des rayonnements solaires sous la forme de parasols ou de stores. Ces toiles techniques doivent idéalement permettre un fort rejet des rayons infrarouges et des rayons UV tout en permettant le passage de la lumière visible.

Les solutions disponibles actuellement dans le commerce concernent des toiles réalisées avec de la fibre de verre, de l'acrylique ou du polyester. Ce type de toile permet un rejet de 55% à 65% des infrarouges. On trouve également des produits nommés « store film » composés d'un film en polyester renfermant des particules d'aluminium rejetant jusqu'à 94% des infrarouges. Ces films sont également vendus sous la forme d'un film adhésif permettant de recouvrir les surfaces vitrées.

On trouve également des textiles traités par des pigments et plus particulièrement des pigments métalliques. Ainsi, la demande de brevet EP0955404 propose une bande textile, fabriquée avec des fils composés de différents éléments possédant chacun un point de fusion différent, dont la surface est revêtue par une couche comprenant des pigments de nacre ou équivalent, comme de fines plaquettes de mica enrobées de dioxyde de titane.

Le brevet US6159875 décrit un produit occultant qui se caractérise par le fait que les deux faces du produit sont traitées par des pigments différents. Les pigments cités comprennent les pigments iridescent et opalescent comme les pigments à base de mica.

La demande WO2004035911 décrit un procédé de teinture ou d'impression de matériaux en fibre textiles consistant à appliquer en couche ou en teinture des pigments métalliques à bases d'oxydes de silicium.

La nature des produits utilisés pour la production de ces toiles limite leur spectre d'utilisation. De plus, même si les films contenant des particules métalliques permettent un bon rejet des rayons infrarouges, ils rejettent également la lumière visible opacifiant ainsi exagérément les surfaces couvertes.

Il existe donc un besoin pour des toiles ayant un large spectre d'utilisation et permettant le filtrage des rayons infrarouges et UV et interférant le moins possible avec la lumière visible.

Ainsi la présente invention propose de nouvelles toiles permettant d'obtenir un rejet des infrarouges pouvant aller jusqu'à 98% tout en permettant un passage satisfaisant de la lumière visible. La présente invention est basée sur les propriétés diffractive et réfractive de la nacre. Dans les procédés existants, la protection est obtenue par le rejet des infrarouges par réflexion sur des particules métalliques qui rejettent également la lumière visible. La toile selon l'invention comprend une couche de déstructuration de la lumière qui agit par diffraction et par réfraction. Une partie des rayonnements retourne vers la source de lumière, une autre partie, détournée de sa trajectoire perd de sa force en touchant la couche de déstructuration de la lumière de façon tangentielle. Le produit selon l'invention laisse passer une proportion plus importante de lumière visible que d'infrarouges. La nacre a une extraordinaire faculté pour casser la lumière, la taille de ses lamelles, proche de la longueur d'onde des rayonnements visés, diffracte la lumière. De plus, la disposition anarchique de ces lamelles réoriente les rayonnements dans toutes les directions.

Ainsi la présente invention propose notamment, une toile comprenant un support et une couche de déstructuration de la lumière caractérisée en ce que ladite couche comprend de la nacre.

Toutes sortes de support peuvent être utilisées dans le cadre de l'invention. Le choix du support adéquat dépendra plus particulièrement de l'utilisation et de l'effet esthétique souhaités. Il pourra s'agir notamment d'un non-tissé ou d'un textile. Selon un mode de réalisation préféré, la toile selon l'invention est remarquable en ce que le support est un non-tissé. Comme défini dans la norme iso9092, un non-tissé est un produit manufacturé, constitué d'un voile, d'une nappe ou d'un matelas de fibres quelles qu'elles soient, réparties directement ou au hasard et dont la cohésion interne est assurée par des méthodes mécaniques, physiques ou chimiques ou/et par combinaison de procédés (à l'exclusion du papier, et des produits obtenus par les autres procédés textiles). Parmi les non-tissés utilisables dans le cadre de la présente invention, on peut citer les non-tissés composés en tout ou partie de fibres minérales, de fibres d'origine animales, de fibres végétales et/ou de fibres chimiques. Selon un mode de réalisation plus préféré ledit non-tissé est composé en tout ou partie de fibres végétales et selon un mode de réalisation encore plus préféré ledit non-tissé est un lin non-tissé.

La couche de déstructuration comprise dans la toile selon l'invention se distingue des anciens systèmes par le fait qu'elle peut être continue alors qu'il était obligatoirement laissé des espaces entre les particules réfléchissantes des toiles de l'art antérieur. Ainsi la couche de déstructuration de la lumière des toiles selon l'invention est préférentiellement continue.

La toile selon l'invention comprend une couche de déstructuration de la lumière. Ladite couche peut être indifféremment en surface du support ou incorporée dans la masse de celui-ci. Ainsi selon un mode de réalisation préféré, l'invention concerne une toile comprenant un support et une couche de déstructuration de la lumière remarquable en ce que ladite couche comprend de la nacre et en ce que ladite couche est incorporée dans la masse dudit support.

Le terme « nacre » fait référence à la nacre sous ses différentes formes et notamment sous la forme de poudre de nacre. Par souci de clarté, il est précisé que le terme « poudre de nacre » ne fait pas référence à des pigments connus sous les noms de « poudre nacrée » ou « pigments nacrés ». Ces deux derniers produits correspondent à des pigments contenant du mica et des métaux tel que le titane, l'aluminium, le silicium, le potassium et le barium. Lesdites « poudre nacrée » ou « pigments nacrés » sont couramment utilisé dans les maquillages et les peintures afin d'obtenir des reflets irisés. Le déposant a pu mettre en évidence que les toiles selon l'invention présentaient une capacité à filtrer les rayons infrarouges et à transmettre la lumière visible très supérieure aux toiles de l'art antérieur comprenant des pigments nacrés et/ou des pigments métalliques.

Selon un mode de réalisation préféré de l'invention, ladite nacre est de la poudre de nacre. Parmi les poudres de nacre utilisables dans le cadre de l'invention, on peut citer notamment la poudre de nacre issue du broyage de l'intérieur des coquilles de mollusques.

Selon un mode de réalisation préférée, la toile selon l'invention ne contient pas de particules métalliques.

Selon un mode de réalisation tout à fait préféré, la toile selon l'invention ne contient ni particules métalliques, ni mica.

On peut avantageusement combiner les propriétés liées à la présence de la couche de déstructuration de la lumière de la toile selon l'invention à celles apportées par la présence de particules métalliques telles qu'utilisées dans les toiles de l'art antérieur. On peut notamment combiner ces propriétés d'au moins deux manières différentes. Selon un premier mode de réalisation, la toile selon l'invention, comprend en outre une couche comprenant des particules métalliques et/ou de la poudre de pierre à aiguiser. Cette couche supplémentaire peut être indifféremment placée au dessus ou en dessous de la couche de déstructuration de la lumière. Selon un deuxième mode de réalisation, les particules et/ou la poudre de pierre à aiguiser peuvent être compris dans la couche de déstructuration de la lumière. Ainsi, la présente invention concerne une toile selon l'invention remarquable en ce que la couche de déstructuration de la lumière comprend en outre des particules métalliques ou des particules à reflets métalliques telles que produites par la poudre et/ou la pierre à aiguiser.

Les toiles selon l'invention peuvent être préparées selon plusieurs procédés de réalisation. Selon un mode de réalisation, les toiles selon l'invention sont produites par un procédé comprenant une étape consistant à imprégner un support dans une solution de nacre. Cette imprégnation peut être effectuée par trempage du support dans ladite solution. Elle peut également être obtenue par pulvérisation de ladite solution à la surface du support. Selon un autre mode de réalisation préféré, la nacre est incorporée, préalablement à la fabrication du support, dans la matière première composant ledit support. Ainsi, il a été constaté lors d'essais que la poudre de nacre simplement répandue en poussière dans des étoupes ou dans de la filasse de lin donnait un très bon résultat.

Les solutions de nacre utilisables dans le cadre du procédé selon l'invention peuvent avoir une concentration variable. Avantageusement, les demandeurs ont pu observer que des résultats particulièrement avantageux sont obtenus en utilisant une solution de poudre de nacre comprenant de 10 à 20% de poudre de nacre.

Les toiles selon l'invention ainsi que les toiles obtenues par un procédé selon l'invention peuvent entrer dans la fabrication de nombreux produits. Ainsi, la toile selon l'invention et/ou les toiles obtenues par un procédé selon l'invention peuvent être avantageusement utilisées pour la fabrication de produits rejetant les infrarouges comme les toiles de store, les toiles de tente et les vêtements.

## Revendications

1. Toile comprenant un support et une couche de déstructuration de la lumière **caractérisée en ce que** ladite couche comprend de la nacre.

2. Toile selon la revendication 1 **caractérisée en ce que** ladite couche est incorporée dans la masse dudit support.

3. Toile selon la revendication 1 ou 2 **caractérisée en ce que** ledit support est un non-tissé.

4. Toile selon la revendication 3 **caractérisée en ce que** ledit non-tissé est choisi dans le groupe comprenant les non-tissés composés en tout ou partie de fibres minérales, de fibres d'origine animales, de fibres végétales et de fibres chimiques.

5. Toile selon la revendication 4 **caractérisée en ce que** ledit non-tissé est un lin non-tissé.

6. Toile selon l'une des revendications 1 à 5 **caractérisée en ce que** ladite couche de déstructuration de la lumière est continue.

7. Toile selon l'une des revendications 1 à 6 **caractérisée en ce qu'**elle comprend en outre une couche comprenant des particules métalliques et/ou des particules à reflets métalliques telles que produites par la poudre et/ou la pierre à aiguiser.

8. Toile selon l'une des revendications 1 à 6 **caractérisée en ce que** ladite couche de déstructuration de la lumière comprend en outre des particules métalliques et/ou de la poudre de pierre à aiguiser.

9. Procédé de préparation d'une toile selon l'une des revendications 1 à 8 comprenant une étape consistant à imprégner un support dans une solution de nacre.

10. Procédé de préparation selon la revendication 9 **caractérisée en ce que** ladite solution de nacre comprend de 10 à 20% de nacre.

11. Utilisation d'une toile selon l'une des revendications 1 à 8 ou d'une toile obtenue par un procédé selon la revendication 9 à 10 pour la fabrication de produits rejetant les infrarouges comme les toiles de store, les toiles de tente et les vêtements.

## Claims

1. A cloth comprising a support and a light deconstructing layer **characterized in that** said layer comprises mother of pearl.

2. The cloth according to claim 1, **characterized in that** said layer is incorporated in the bulk of said support.

3. The cloth according to claim 1 or 2, **characterized in that** said support is a nonwoven fabric.

4. The cloth according to claim 3, **characterized in that** said nonwoven fabric is chosen from the group comprising nonwovens composed fully or partly of mineral fibres, fibres of animal origin, vegetable fibres and chemical fibres.

5. The cloth according to claim 4, **characterized in that** said nonwoven is a non-woven linen.

6. The cloth according to one of claims 1 to 5, **characterized in that** said light deconstructing layer is continuous.

7. The cloth according to one of claims 1 to 6, **characterized in that** it further comprises a layer comprising metal particles and/or particles with metallic reflection such as produced by whetstone and/or whetstone powder.

8. The cloth according to one of claims 1 to 6 **characterized in that** said light deconstructing layer further comprises metal particles and/or whetstone powder.

9. A method for preparing a said cloth according to one of claims 1 to 8, comprising a step to impregnate a support in a mother of pearl solution.

10. A preparation method according to claim 9, **characterized in that** said mother of pearl solution comprises 10 to 20 % nacre.

11. The use of a cloth according to one of claims 1 to 8 or of a cloth obtained with the method according to claims 9 to 10 to manufacture products which reflect away the infrared such as blind fabrics, tent fabrics and clothing.

## Patentansprüche

1. Leinwand, aufweisend einen Träger und eine Schicht zur Destrukturation von Licht, **dadurch gekennzeichnet, dass** die Schicht Perlmutt aufweist.

2. Leinwand nach Anspruch 1, **dadurch gekennzeichnet, dass** die Schicht in die Masse des Trägers inkorporiert ist.

3. Leinwand nach Anspruch 1 oder 2, **dadurch gekennzeichnet, dass** der Träger ein Vlies ist.

4. Leinwand nach Anspruch 3, **dadurch gekennzeichnet, dass** das Vlies aus der Gruppe gewählt ist, welche die Vliese aufweist, die ganz oder teilweise aus Mineralfasern, Fasern tierischen Ursprungs, Pflanzenfasern und Chemiefasern bestehen.

5. Leinwand nach Anspruch 4, **dadurch gekennzeichnet, dass** das Vlies ein Leinenvlies ist.

6. Leinwand nach einem der Ansprüche 1 bis 5, **dadurch gekennzeichnet, dass** die Schicht zur Destrukturation von Licht durchgehend ist.

7. Leinwand nach einem der Ansprüche 1 bis 6, **dadurch gekennzeichnet, dass** sie weiter eine Schicht aufweist, die Metallpartikel und/oder Metallreflexpartikel beinhaltet, beispielsweise solche, die mittels Schleifpulver und/oder einem Schleifstein erzeugt werden.

8. Leinwand nach einem der Ansprüche 1 bis 6, **dadurch gekennzeichnet, dass** die Schicht zur Destrukturation von Licht weiter Metallpartikel und/oder Schleifsteinpulver enthält.

9. Verfahren zur Herstellung einer Leinwand nach einem der Ansprüche 1 bis 8, das einen Schritt umfasst, der darin besteht, einen Träger in einer Perlmutt-Lösung zu durchtränken.

10. Herstellungsverfahren nach Anspruch 9, **dadurch gekennzeichnet, dass** die Perlmutt-Lösung 10 bis 20 % Perlmutt enthält.

11. Anwendung einer Leinwand nach einem der Ansprüche 1 bis 8, oder einer Leinwand, die mittels eines Verfahrens nach Anspruch 9 oder 10 erhalten wird, zur Herstellung von Infrarotstrahlung abweisenden Produkten, beispielsweise Markisenleinwand, Zeltleinwand und Kleidungsstücken.
